# FASCICULE DE BREVET EUROPEEN

(11) **EP 1 326 719 B1**
(45) Date de publication et mention de la délivrance du brevet: **12.05.2004**
(21) Numéro de dépôt: 01972190.1
(22) Date de dépôt: 24.09.2001
(51) Int. Cl.: B05D 1/28, B05C 1/08

(54) **PROCEDE ET DISPOSITIF DE REVETEMENT EN CONTINU D'AU MOINS UNE FACE D'UNE BANDE METALLIQUE PAR UN FILM FLUIDE MONOCOUCHE OU MULTICOUCHES EN POLYMERE RETICULABLE**
VERFAHREN UND VORRICHTUNG ZUM MINDESTENS EINSEITIGEN KONTINUIERLICHEN BESCHICHTEN VON METALLBAND MIT MONOSCHICHTIGEM ODER MEHRSCHICHTIGEM FLÜSSIGKEITSFILM AUS VERNETZBAREM POLYMER
METHOD AND DEVICE FOR CONTINUOUSLY COATING AT LEAST ONE METAL STRIP SURFACE WITH A SINGLE-LAYER OR MULTILAYER CROSSLINKABLE POLYMER FLUID FILM

(30) Priorité: 29.09.2000 FR 0012467
(43) Date de publication de la demande: 16.07.2003
(73) Titulaire: USINOR, 92800 Puteaux (FR)
(72) Inventeur: BONNEBAT, Claude, F-77340 Pontault Combault (FR); JENNY, Frédéric, F-60500 Chantilly (FR); SOAS, Thierry, F-60500 Chantilly (FR); VERHALLE, Richard, F-95270 Asnières sur Oise (FR)
(74) Mandataire: Lanceplaine, Jean-Claude
(86) Numéro de dépôt international: PCT/FR2001/002956
(87) Numéro de publication internationale: WO 2002/026398

(56) Documents cités:
- EP-A- 0 622 127
- WO-A-00/35594
- DE-A- 19 542 097
- FR-A- 2 661 363

## Description

La présente invention concerne un procédé de revêtement en continu d'au moins une face d'une bande métallique par un film fluide monocouche ou multicouches en polymère réticulable élaboré à partir de précurseurs solides à la température ambiante et exempts de solvant ou de diluant non réactif.

On connaît des polymères qui sont réticulables par voie thermique, comme par exemple les polymères thermodurcissables, ou par voie physique, comme par exemple les polymères photopolymérisables.

Il existe une grande variété de revêtements organiques thermodurcissables qui sont appliqués en continu sur des substrats métalliques.

Dans la plupart des cas, il s'agit de formulations complexes qui associent dans un milieu solvant ou aqueux, un système de liants organiques fonctionnels prépolymères, un système réticulant et des additifs tels que les pigments ou charges, adjuvants divers de formulation.

On connaît également divers procédés d'application d'un revêtement organique thermoplastique ou thermodurcissable sur une bande métallique nue ou revêtue.

L'application des revêtements organiques comme par exemple des peintures ou des vernis liquides s'effectue le plus souvent par enduction au rouleau de ces revêtements liquides à l'état de solution ou de dispersion en milieu solvant ou aqueux.

Pour cela, on réalise le dépôt du revêtement liquide sur une bande métallique en effectuant un prédosage de la solution ou de la dispersion grâce à un système à deux ou trois rouleaux et en transférant une partie ou la totalité de ce revêtement liquide ainsi prédosé sur un rouleau applicateur en contact avec la surface de la bande métallique à revêtir.

Le transfert est réalisé soit par friction du rouleau applicateur et de la bande métallique, le défilement des deux surfaces en contact s'effectuant en sens contraire, ou soit par contact dans le même sens.

Par ailleurs, il est courant d'appliquer un film formé de plusieurs couches successives de peinture ou de vernis qui présentent de fortes affinités entre elles au niveau de leur adhésion, mais des fonctionnalités différentes pour la décoration ou la protection anticorrosion de cette bande métallique.

La première couche est généralement dénommée couche primaire et la seconde couche ou couche d'aspect est appelée couche de finition.

La couche primaire a généralement pour rôle spécifique d'obtenir une excellente adhésion avec la bande métallique et l'inhibition de la corrosion de cette bande qui peut être obtenue par incorporation d'un pigment organique ou inorganique ou par l'addition de particules d'un métal plus oxydable que le substrat.

Un pigment opacifiant peut également être incorporé dans cette couche primaire.

En ce qui concerne la couche de finition, elle permet l'addition de pigments ou de colorants pour obtenir une teinte uniforme ainsi que l'utilisation de liants à très bonne tenue photochimie ou l'incorporation d'absorbeurs ultraviolets ou d'inhibiteurs de radicaux libres. Cette couche de finition permet également la réalisation d'une surface structurée homogène pour obtenir l'effet "peau d'orange". Enfin, elle permet également l'addition par exemple de lubrifiants, d'additifs antimarquages ou le traitement antirayures.

Le film de revêtement peut également comporter une ou plusieurs couches intermédiaires qui, d'une façon générale, apportent de l'épaisseur à ce film avec des formulations économiques et ladite couche intermédiaire peut aussi être utilisée comme barrière à la lumière pour protéger la couche primaire de la photodégradation sous une couche de finition partiellement transparente aux ultraviolets.

Pour l'application de ce genre de revêtement organique monocouche ou multicouches, il est courant d'utiliser des formulations de peinture ou de vernis de basse viscosité à base de solutions ou de dispersions, de liants et de dispersion de charge minérale dans des solvants, dans de l'eau ou dans des systèmes mixtes.

Ces dispersions ou solutions présentent alors un niveau de viscosité peu élevé dans les conditions de cisaillement intense du système d'application de peinture ou du vernis, par exemple de 0,5 Pa.s et sont facilement applicables au rouleau qui est une technique couramment utilisée.

Mais, dans le cas d'un revêtement multicouches, l'application au rouleau ne permet pas de réaliser la superposition de plusieurs couches dites "humides" c'est à dire avant polymérisation, ni leur cuisson simultanée, ce qui rend plus complexe le procédé de revêtement en continu des bandes métalliques pour deux raisons essentielles.

En effet, le procédé d'application au rouleau nécessite une étape de réglage de l'épaisseur qui s'effectue le plus souvent par écrasement du fluide entre un rouleau doseur et un rouleau applicateur ce qui ne permet donc pas d'appliquer une couche "humide" sur une autre couche dite "humide".

De plus, il est difficile de sécher des couches de fortes épaisseurs sans faire apparaître des défauts de bullage qui se manifestent en particulier du fait que des départs de volatiles continuent à se produire au niveau de la couche primaire alors que la couche de finition est déjà fermée.

L'évolution des techniques d'application d'un film sur une bande métallique en défilement permet d'utiliser des polymères réticulables qui ne comportent pas de solvant ou de diluant non réactif et il existe une grande variété de revêtements organiques thermodurcissables qui sont appliqués en continu sur des substrats métalliques.

Parmi les techniques utilisées pour revêtir une bande métallique d'un film en polymère réticulable élaboré à partir de précurseurs solides à la température ambiante et exempts de solvant ou de diluant non réactif, on connaît par exemple la technique de poudrage en bande, l'application par un bloc de peinture solide.

Mais, la mise en oeuvre de ces différentes techniques pose un double problème, celui de la réalisation d'une dispersion homogène des charges, des pigments dans le système liant et celui de l'application du produit ainsi obtenu.

Dans le cas d'un système à partir de poudre, il est difficile de réaliser des dépôts de fine épaisseur et la superposition de plusieurs couches réticulées en une seule opération de fusion et de cuisson.

En ce qui concerne l'application de peinture sous la forme de bloc solide, il s'agit d'une technique qui n'est pas adaptée à l'application de plusieurs couches superposées du fait de l'utilisation d'un rouleau de lissage qui fait office de système homogénéiseur.

On connaît également une autre technique d'application d'un revêtement liquide sur une bande métallique qui utilise un réservoir chauffant couramment appelé fondoir, muni à sa partie inférieure d'un orifice d'écoulement du polymère liquide contenu dans le réservoir.

Au-dessous de ce réservoir, sont disposés deux cylindres parallèles en contact l'un avec l'autre et la bande métallique à revêtir se déplace au-dessous de ces cylindres.

Le polymère liquide est déversé au niveau de l'entrefer des cylindres, puis s'écoule entre lesdits cylindres et est déposé sur la bande métallique.

La technique de l'extrusion est couramment utilisée dans le domaine de transformation des matières thermoplastiques à l'état fondu afin de réaliser des dépôts monocouche ou multicouches.

Cette technique est notamment utilisée pour fabriquer des films multicouches par couchage sur des rouleaux métalliques ou pour enduire des substrats, comme le papier ou le carton ou encore des films plastiques.

Des associations métal/polymère peuvent être réalisées en formant un film ou une nappe de polymère fondu qui est d'abord étirée dans l'air, puis plaque entre un cylindre refroidi et la bande métallique en défilement.

La technique de coextrusion des revêtements organiques thermoplastiques multicouches est notamment décrite dans le brevet EP-A-067 060 pour l'application de polyoléfines dont l'adhésion sur le substrat métallique épais est réalisée par coextrusion d'un adhésif approprié.

Un autre mode d'application possible d'un film de revêtement thermoplastique fondu sur une bande métallique préchauffée et en défilement consiste à former une nappe dans une buse ou une filière positionnée à proximité de la bande métallique et à l'appliquer directement sur la bande sans trajet aérien auto-supporté, la matière fondue assurant un contact entre les lèvres de la buse ou de la filière et la surface de la bande métallique.

Toutefois, l'application par cette technique d'un film fluide en polymère réticulable élaboré à partir de précurseurs solides à la température ambiante et exempts de solvant ou de diluant non réactif ne peut pas être réalisée de manière satisfaisante par un dépôt direct sur la bande dans le cas où le support métallique est relativement épais.

En effet, l'irrégularité d'une surface métallique due à des défauts de planéité et ses variations d'épaisseur deviennent trop importantes de sorte que la nappe formée, calibrée par la distance entre la surface de la buse et celle de la bande métallique, présente des variations d'épaisseur importantes par rapport à son épaisseur moyenne, en particulier si l'on cherche à réaliser des dépôts d'épaisseur inférieure à 50µm.

D'une manière générale, les différentes techniques d'application connues ne permettent pas de compenser les variations d'épaisseur du substrat métallique, qui induisent de ce fait des fluctuations inacceptables d'épaisseur du revêtement notamment dans le cas où le substrat est formé par une bande métallique qui présente une rugosité et/ou des ondulations de surface importantes d'amplitude égale ou supérieure à l'épaisseur du revêtement à réaliser sur ladite bande métallique.

Par ailleurs, ces différentes techniques d'application ne permettent pas de s'accommoder des variations de largeur du substrat, ni des variations de positionnement transversal de ce substrat, de sorte que le revêtement ne peut pas être déposé de manière uniforme sur toute la largeur du substrat.

Enfin, lors de l'application du revêtement, des micro-bulles d'air peuvent d'intercaler entre le revêtement et le substrat ce qui nuît à l'application homogène et à l'aspect de surface de ce revêtement.

Ainsi, l'application en continu d'un revêtement monocouche ou multicouches en polymère réticulable de faible épaisseur et uniforme sur une bande métallique en défilement pose des problèmes du fait que cette bande métallique présente des défauts de planéité et d'épaisseur ainsi qu'une rugosité et/ou des ondulations importantes, même lorsque cette bande est plaquée sous tension élevée sur un cylindre uniforme.

Le document WO-A-0035594 décrit un procédé de revêtement d'une bande métallique avec un polymère réticulable comprenant des étapes de préchauffage de la bande métallique, de formation à température supérieure à la température de ramollissement du polymère d'une nappe d'enduction sur un cylindre applicateur entraîné en rotation dans le sens inverse de défilement de la bande et la compression de la nappe entre le cylindre applicateur et la bande métallique.

L'invention a donc pour but d'éviter ces inconvénients en proposant un procédé et un dispositif de revêtement continu d'au moins une face d'une bande métallique par un film fluide monocouche ou multicouches et de faible épaisseur en polymère réticulable élaboré à partir de précurseurs solides à la température ambiante et exempts de solvant ou de diluant non réactif et dont la température de ramollissement est supérieure à 50°C, permettant d'obtenir en une seule étape un revêtement uniforme à surface structurée homogène de quelques microns à quelques dizaines de microns appliqué d'une manière homogène sur cette bande, tout en évitant que des micro-bulles d'air s'intercalent entre le film et la bande métallique et en s'affranchissant des défauts de planéité et de rugosité de cette bande.

L'invention a pour objet un procédé de revêtement en continu d'au moins une face d'une bande métallique par un film fluide en polymère réticulable élaboré à partir de précurseurs solides à la température ambiante et exempts de solvant ou de diluant non réactif et dont la température de ramollissement est supérieure à 50°C, ledit film ayant une épaisseur inférieure à celle de la bande métallique, caractérisé en ce que :
- on fait défiler en continu la bande métallique,
- on préchauffe la bande métallique à une température égale ou supérieure à la température de ramollissement de ce polymère réticulable,
- on forme, sur un cylindre applicateur de surface déformable et par écoulement forcé à une température supérieure à la température de ramollissement du polymère réticulable, une nappe dudit polymère réticulable à l'état fondu possédant une viscosité supérieure à 10 Pa.s dans les conditions de formation de cette nappe,
- on entraîne en rotation le cylindre applicateur dans le même sens que le sens de défilement de la bande métallique,
- on chauffe le cylindre applicateur à une température supérieure à la température de formation de la nappe,
- on conditionne thermiquement, au cours du transfert de la nappe sur le cylindre applicateur, le polymère réticulable selon des modalités adaptées pour abaisser la viscosité de ce polymère réticulable à une valeur inférieure à ladite viscosité mesurée dans les conditions dudit écoulement forcé,
- on comprime la nappe entre les surfaces du cylindre applicateur et de la bande métallique, et
- on divise la nappe en la partageant de façon contrôlée lors de la séparation des surfaces du cylindre applicateur et de la bande, pour revêtir, la face correspondante de ladite bande et obtenir un revêtement de surface structurée homogène.

L'invention a également pour objet un dispositif de revêtement en continu d'au moins une face d'une bande métallique par un film fluide en polymère réticulable élaboré à partir de précurseurs solides à la température ambiante et exempts de solvant ou de diluant non réactif et dont la température de ramollissement est supérieure à 50°C, ledit film ayant une épaisseur inférieure à celle de la bande métallique, caractérisé en ce qu'il comprend :
- des moyens d'entraînement en continu de la bande métallique,
- des moyens de préchauffage de la bande métallique à une température égale ou supérieure à la température de ramollissement de ce polymère réticulable,
- des moyens de formation, sur un cylindre applicateur de surface déformable et par écoulement forcé à une température supérieure à la température de ramollissement du polymère réticulable, d'une nappe dudit polymère réticulable à l'état fondu possédant une viscosité supérieure à 10 Pa.s dans les conditions de formation de cette nappe,
- des moyens d'entraînement en rotation du cylindre applicateur dans le même sens que le sens de défilement de la bande métallique,
- des moyens de chauffage du cylindre applicateur à une température supérieure à la température de formation de la nappe,
- des moyens de conditionnement thermique, au cours du transfert de la nappe sur le cylindre applicateur, du polymère réticulable selon des modalités adaptées pour abaisser la viscosité de ce polymère réticulable à un niveau inférieur à ladite viscosité dans les conditions dudit écoulement forcé,
- des moyens de mise en compression de la bande métallique contre le cylindre applicateur pour effectuer un transfert partiel en épaisseur de la nappe de ce cylindre applicateur sur une face de la bande métallique, et
- des moyens de séparation de la nappe en une partie restant sur le cylindre applicateur et en une partie transférée sur la face correspondante de la bande métallique pour revêtir ladite face dudit film en polymère réticulable et obtenir un revêtement de surface structurée homogène.

Les caractéristiques et avantages de l'invention apparaîtront au cours de la description qui va suivre, donnée uniquement à titre d'exemple et faite en référence aux dessins annexés, sur lesquels :
- la Fig. 1 est une vue schématique en coupe d'une installation de revêtement d'une face d'une bande métallique par un film fluide en polymère réticulable comportant un dispositif d'application de ce revêtement conforme à l'invention,
- la Fig. 2 est une vue schématique en perspective d'application conforme à l'invention,
- la Fig. 3 est une vue schématique en coupe d'une première variante du dispositif d'application conforme à l'invention,
- la Fig. 4 est une schématique en coupe d'une seconde variante du dispositif d'application conforme à l'invention.
- la Fig. 5 est une vue en perspective à grande échelle de la surface structurée homogène du revêtement obtenu par le procédé conforme à l'invention.

Sur la Fig. 1, on a représenté schématiquement une installation de revêtement en continu d'une bande métallique 1 par un film 20 monocouche ou multicouches en polymère réticulable élaboré à partir de précurseurs solides à la température ambiante et exempts de solvant ou de diluant non réactif et d'épaisseur comprise entre 5 et 50 µm . Sur cette figure, l'épaisseur de la bande 1 a été exagérée dans le but de la différencier du film.

Cette bande métallique 1 a une épaisseur comprise par exemple entre 0,10 et 4mm et est par exemple en acier ou en aluminium ou encore en alliage d'aluminium.

Le polymère de chaque couche peut être différent et ce polymère utilisé pour revêtir la bande métallique 1 est élaboré à partir de précurseurs solides à la température ambiante exempts de solvant ou de diluant non réactif et réticulables par voie thermique, comme par exemple un polymère thermodurcissable, ou par voie physique, comme par exemple un polymère photopolymérisable. Ce polymère possède à l'état non réticulé une température de ramollissement supérieure à 50°C.

Ce polymère a de plus des températures de ramollissement, de début d'écoulement, de début de réticulation et de réticulation rapide qui sont différentes.

D'une manière générale, la température de début de réticulation est la température à partir de laquelle on observe un accroissement de la viscosité supérieure à 10% en moins de 15minutes.

Dans le cas d'un polymère réticulable sous rayonnement, il n'existe pas de limite de température pour réduire sa viscosité en l'absence de rayonnement. Il est donc plus facile de chauffer le polymère au niveau du système d'application pour réduire sa viscosité, sans risquer de provoquer un début de réticulation.

La bande métallique 1 est entraînée en défilement selon la flèche F et l'installation comporte des moyens 2 de préchauffage de la bande métallique 1 à une température égale ou supérieure à la température du film fluide 20 en polymère réticulable à déposer sur ladite bande métallique 1 et à la température de ramollissement de ce polymère réticulable.

Les moyens 2 de préchauffage de la bande métallique 1 sont constitués par exemple par au moins un four à induction.

Ainsi que représenté à la Fig. 1, l'installation comporte, de l'amont à l'aval,
- un dispositif désigné dans son ensemble par la référence 10 de revêtement de la bande métallique 1 par le film 20 en polymère réticulable élaboré à partir de précurseurs solides à la température ambiante, exempts de solvant ou de diluant non réactif et dont la température de ramollissement est supérieure à 50°C,
- des moyens 3 de cuisson ou de réticulation du film en polymère réticulable, et
- un bloc 6 de traction de la bande métallique 1.

Dans le cas où le polymère est réticulable par voie thermique les moyens 3 de cuisson comportent par exemple au moins un four à induction et des moyens 4 de refroidissement et dans le cas où le polymère est réticulable par voie physique, les moyens 3 de cuisson peuvent être constitués par des lampes ou par des faisceaux d'électrons.

Dans le mode de réalisation représenté sur les Figs. 1 et 2, la bande métallique est en appui sur au moins un cylindre de support 5 comportant une âme centrale 5a métallique, comme par exemple en acier, et une enveloppe externe 5b en matériau déformable, comme par exemple en élastomère. D'autres modes de réalisation du cylindre de support 5 sont envisageables, comme par exemple l'utilisation d'un cylindre à revêtement métallique.

Le film 20 en polymère réticulable à déposer sur la bande métallique 1 doit être d'épaisseur uniforme bien que cette bande métallique 1 présente des hétérogénéités d'épaisseur ou des défauts de planéité ainsi qu'une rugosité et des ondulations de surface importantes d'amplitude égale ou supérieure à l'épaisseur du film 20 déposée sur la bande métallique 1.

Le film 20 est soit un film monocouche ou soit un film multicouches.

Dans le cas d'un film multicouches, le film 20 comporte au moins deux couches, une couche dite primaire et une couche dite de finition.

La couche primaire est par exemple une couche anticorrosion et la couche de finition permet d'obtenir une teinte uniforme par-addition de pigments ou de colorants et/ou l'incorporation d'absorbeurs utlra-violets et/ d'inhibiteurs de radicaux libres.

En plus de ces deux couches, le film 20 peut également comporter une ou plusieurs couches intermédiaires utilisées par exemple comme barrière à la lumière pour protéger la couche primaire de la photodégradation sous une finition partiellement transparente aux ultraviolets et, d'une façon générale, cette ou ces couches intermédiaires peuvent apporter de l'épaisseur au film 20.

Le dispositif de revêtement d'une face de la bande métallique 1 comporte :
- des moyens 11 de formation, sur un cylindre applicateur 12 de surface déformable et par écoulement forcé à une température supérieure à la température de ramollissement du polymère réticulable, d'une nappe 13 homogène et d'épaisseur uniforme, en polymère réticulable et à l'état fondu possédant une viscosité supérieure à 10 Pa.s dans les conditions de formation de cette nappe,
- des moyens d'entraînement en rotation du cylindre applicateur 12 dans un sens f1 identique à celui de défilement de la bande métallique 1,
- des moyens 25 de conditionnement thermique, au cours du transfert de la nappe 13 sur le cylindre applicateur 12, du polymère réticulable selon des modalités adaptées pour abaisser la viscosité de ce polymère réticulable à une valeur inférieure à ladite viscosité mesurée dans les conditions dudit écoulement forcé,
- et des moyens de mise en compression de la bande métallique 1 contre le cylindre applicateur 12 pour effectuer un transfert partiel en épaisseur de la nappe 13 de ce cylindre applicateur 12 sur une face de la bande métallique 1.

Selon la nature du film 20 à obtenir sur la bande métallique 1, la nappe 13 comporte une couche de polymère réticulable, ou plusieurs couches superposées de polymère réticulable à l'état fondu et de différentes natures.

Le cylindre applicateur 12 comporte une âme centrale 12a métallique, comme par exemple en acier, et une enveloppe externe 12b en matériau déformable, comme par exemple en élastomère.

Les moyens de formation par écoulement forcé de la nappe 13 comprennent au moins une buse d'extrusion 11 reliée à des moyens d'alimentation en polymère réticulable fondu non représentés.

Une particularité des buses d'extrusion est de permettre une grande variété de modes de réglage pour appliquer la nappe 13 sur le cylindre applicateur 12 en ajustant la position ou la pression de la buse 11 par rapport audit cylindre 12 ou en modifiant l'inclinaison de la face avant de ladite buse 11 par rapport à la normale au point de contact avec le cylindre 12 ou en choisissant la géométrie des lèvres de ladite buse d'extrusion 11.

Le cylindre applicateur 12 est chauffé à une température supérieure à la température de formation de la nappe 13 et entraîné en rotation par des moyens appropriés non représentés, dans le même sens que le sens de défilement de la bande métallique 1.

Dans le cas d'un film multicouches, la formation préalable de la nappe 13 multicouches à l'état fondu sur le cylindre applicateur 12 est réalisée selon différentes modalités.

La première consiste à procéder à des applications successives des différentes couches composant la nappe 13 en plusieurs étapes avec des buses d'extrusion séparées.

De plus, il faut éviter de créer des turbulences lors de l'application de la seconde couche et éventuellement des suivantes sur la première couche.

Une deuxième possibilité consiste à appliquer successivement les deux couches de la nappe 13 avec une buse d'extrusion 11 unique à deux fentes d'alimentation distinctes.

Une troisième possibilité consiste à appliquer simultanément les deux couches, déjà superposées dans la buse d'extrusion 11.

A la sortie de la buse d'extrusion 11, la nappe 13 en polymère réticulable à l'état fondu est déposée sur le cylindre applicateur 12 de telle manière que la couche de finition se trouve directement en contact avec la surface externe du cylindre applicateur 12 et que la couche primaire se trouve au-dessus de ladite couche de finition.

Au cours de son transfert sur le cylindre applicateur 12, le polymère de la nappe 13 est conditionné thermiquement afin d'abaisser la viscosité de ce polymère pour faciliter son transfert et son application sur la bande métallique 1.

Les modalités du conditionnement thermique sont adaptées pour abaisser la viscosité du polymère réticulable d'au moins un facteur 2, la température dudit polymère réticulable pouvant éventuellement dépasser la température de début de réticulation de ce polymère.

Ainsi, malgré l'augmentation de la température du polymère réticulable à un niveau habituellement considéré comme susceptible de provoquer un début de réticulation et donc une augmentation de la viscosité, cette viscosité conserve au moins de manière transitoire un niveau très faible facilitant le transfert et l'application de la nappe 13 en polymère réticulable sur la bande métallique 1.

Les moyens de conditionnement thermique du polymère réticulable sont formés par exemple par un système de chauffage interne du cylindre applicateur 12 et/ou par au moins une source 25 d'application d'un flux thermique complémentaire sur la nappe 13.

Le système de chauffage interne du cylindre applicateur 12 est constitué par exemple par des résistances électriques noyées dans la masse de ce cylindre ou par des canaux ménagés dans ledit cylindre pour la circulation d'un fluide caloporteur, comme par exemple de l'huile.

La température interne du cylindre applicateur 12 doit être réglée, par exemple au moyen d'un thermocouple non représenté, afin de ne pas dépasser une valeur limite pour éviter d'endommager l'enveloppe externe 12b en matériau déformable par une température trop élevée et de détériorer la couche de liaison entre le matériau déformable et l'âme métallique dudit cylindre applicateur 12.

Immédiatement avant son passage contre le cylindre applicateur 12, la bande métallique 1 est maintenue à une température-égale ou supérieure à la température de ramollissement du polymère réticulable et par exemple cette bande métallique 1 est préchauffée à une température de l'ordre de 140°C.

Selon le premier mode de réalisation représenté à la Fig. 1, la bande métallique 1 est mise en compression contre le cylindre applicateur 12 au moyen du cylindre de support 5.

Du fait de cette pression, la nappe 13 est comprimée entre les surfaces du cylindre applicateur 12 et de la bande métallique 1. Au moment de la séparation une partie de cette nappe 13 reste sur le cylindre applicateur 12, tandis que l'autre partie de cette nappe 13 est transférée sur la face correspondante de la bande métallique 1 pour revêtir ladite face dudit film 20 en polymère réticulable et obtenir un revêtement à surface structurée homogène.

Au moment de la séparation de la nappe 13, des filaments se forment entre la partie restant sur le cylindre applicateur 12 et la partie transférée sur la face de la bande métallique 1.

Pour que cette scission se passe dans des conditions contrôlées, il faut maîtriser, d'une part, la distribution relative de la matière entre le cylindre applicateur 12 et la bande 1 et, d'autre part, les instabilités qui prennent naissance durant la séparation des deux parties de la nappe 13.

Le dispositif de revêtement comporte des moyens 26 de contrôle de la morphologie des surfaces lors de la séparation de la partie de la nappe 13 restant sur le cylindre applicateur 12 de la partie de la nappe 13 sur la face correspondante de la bande métallique 1.

Ces moyens 26 sont destinés soit à éliminer les filaments en formation lors de la séparation de la nappe 13, soit à interrompre la propagation de leur étirage dans la zone de séparation de ladite nappe 13.

Ces moyens 26 sont constitués par exemple par une buse d'aspiration des filaments formés entre les deux parties de la nappe 13 ou par une buse de soufflage à air chaud pour plaquer les filaments sur le cylindre applicateur ou par un fil transversal pour casser lesdits filaments.

Ces éléments-s'étendent sur toute la largeur de l'entrefer entre le cylindre applicateur 12 et la bande métallique 1.

La quantité de matière revenant sur le cylindre applicateur 12, c'est à dire l'épaisseur de la partie de la nappe 13 restant sur ce cylindre applicateur, est minimisée en jouant sur différents paramètres.

Un premier paramètre consiste à régler le différentiel des vitesses entre le cylindre applicateur 12 et la bande métallique 1 et notamment à régler la vitesse tangentielle du cylindre applicateur 12 dans un rapport compris entre 0,2 et deux fois la vitesse de défilement de la bande métallique 1.

En effet, si la vitesse du cylindre applicateur 12 est inférieure à la vitesse de la bande 1, l'aspect structuré du film 20 est plus fin et l'épaisseur de la partie de la nappe 13 transférée sur la face de la bande métallique 1 est plus importante tandis que la partie de la nappe 13 restant sur le cylindre applicateur 12 est minimisée. Par contre, si la vitesse du cylindre applicateur 12 est supérieure à la vitesse de la bande métallique 1, l'aspect structuré du film 20 est plus grossier.

Un autre paramètre consiste à modifier le différentiel des températures du cylindre applicateur 12 par rapport à la température de la bande métallique 1.

Si la température du cylindre applicateur 12 est supérieure à la température de la bande métallique 1, la matière se décroche plus facilement de ce cylindre applicateur 12 pour aller sur la bande métallique 1 qui est plus froide.

Un dernier paramètre consiste à diminuer l'énergie de surface du cylindre applicateur 1 de façon à faciliter le décrochage de la matière dudit cylindre applicateur 12.

A titre d'exemple, la force d'appui du cylindre applicateur 12 sur la bande métallique 1 au niveau de l'entrefer est comprise entre 300 et 500 daN/m.

L'autre face de la bande métallique 1 peut être nue ou prérevêtue par un revêtement adapté à l'utilisation de cette bande métallique 1.

Ensuite, la bande métallique 1 ainsi revêtue passe dans les moyens 3 de cuisson, puis dans les moyens 4 de refroidissement du film 10 en polymère réticulable.

Le revêtement ainsi réalisé sur la bande métallique 1 a par exemple une épaisseur comprise entre 5 et 50µm avec une uniformité d'épaisseur de quelques microns et cela malgré les défauts notables de planéité ou d'hétérogénéité d'épaisseur de la bande métallique 1.

Ainsi que représenté sur la topographie typique de la Fig. 5, le revêtement obtenu sur la face de la bande métallique présente une surface structurée homogène constituée d'une alternance régulière de creux et de bosses.

Cette morphologie est peu influencée par le différentiel de vitesse ou de température entre le cylindre applicateur 12 et la bande 1.

Par contre, lorsque le rapport entre la vitesse du cylindre applicateur (V applicateur) et celle de la bande (V bande) augmente, la différence d'altitude entre les creux et les bosses augmente fortement, l'aspect "structuré" étant de plus en plus grossier.

| **V applicateur** **(m/min)** | **V bande** **(m/min)** | **V applicateur/** **V bande** | **Différence d'altitude** **creux↔bosses (µm)** |
|---|---|---|---|
| 5 | 12 | 0,4 | 15 |
| 10 | 10 | 1 | 30 |
| 12 | 8 | 1,3 | 50 |

Par ailleurs, le polymère réticulable restant sur le cylindre applicateur 12 peut être réinjecté au-dessous de la nappe 13 à la sortie de la buse d'extrusion 11.

Pour faciliter cette réintroduction de l'excès de polymère dans la nappe 13, la buse d'extrusion 11 peut être ajustée en réglant l'angle d'attaque par rapport à un plan passant par l'axe du cylindre applicateur 12 et la génératrice d'application de ladite nappe 13 sur la surface externe dudit cylindre applicateur 12.

Selon une autre variante, on peut éliminer l'excès de polymère réticulable par une racle 14, par exemple métallique, en contact avec le cylindre applicateur 12.

La nappe 13 et le film 20 en polymère réticulable peuvent avoir une largeur inférieure à la largeur de la bande métallique 1 pour revêtir qu'une partie de cette bande métallique 1 ou une largeur supérieure à la largeur de cette bande métallique pour revêtir la totalité de ladite bande métallique 1.

Dans le cas où la nappe 13 et le film 20 ont une largeur supérieure à la bande métallique 1, il subsiste de part et d'autre de la zone utile d'application de ladite bande métallique 1, une portion de polymère réticulable qui n'est pas appliquée sur cette bande métallique. Cet excès de polymère réticulable est enlevé par la racle 14.

Par ailleurs, la position transversale de la buse d'extrusion 11 peut être centrée en permanence par rapport à la bande métallique 1 en fonction des variations de la position transversale de cette bande métallique 1, par exemple en disposant cette buse d'extrusion 11 sur un support mobile transversalement.

Sur les Figs. 3 et 4, on a représenté deux variantes qui comportent des moyens pour revêtir simultanément les deux faces de la bande métallique 1 par un film fluide en polymère réticulable élaboré à partir de précurseurs solides à la température ambiante exempts de solvant ou de diluant non réactif et dont la température de ramollissement est supérieure à 50°C.

Dans ces deux modes de réalisation, la première face de la bande métallique 1 est revêtue d'un film 20 monocouche ou multicouches au moyen d'un dispositif 10 identique au précédent mode de réalisation et qui comporte une buse d'extrusion 11, un cylindre applicateur 12, des moyens 25 de conditionnement thermique de la nappe 13 en polymère réticulable formée sur le cylindre applicateur 12 et des moyens 26 de séparation de la partie de la nappe 13 restant sur le cylindre applicateur 12 de la partie de la nappe 13 transférée sur la face correspondante de la bande métallique 1.

Selon le mode de réalisation représenté à la Fig. 3, les moyens de mise en compression de la bande métallique 1 contre le cylindre applicateur 12 sont formés par un second cylindre applicateur 30 par exemple de surface déformable et entraîné en rotation en sens inverse au sens de défilement de la bande métallique 1.

Le second cylindre applicateur 30 comporte une âme métallique 30a revêtue d'une enveloppe 30b en matériau déformable, comme par exemple un élastomère.

Au second cylindre applicateur 30 sont associés des moyens 31 de formation par écoulement forcé à une température supérieure à la température de ramollissement du polymère réticulable, d'une nappe 32 dudit polymère réticulable à l'état fondu et possédant une viscosité supérieure à 10 Pa.s dans les conditions de formation de cette nappe.

Les moyens de formation de la nappe 32 sont constitués par une buse d'extrusion 31 reliée à des moyens d'alimentation en polymère réticulable, non représentés.

La nappe 32 est formée soit par une nappe monocouche, soit par une nappe multicouches comportant au moins une couche primaire et une couche de finition et éventuellement une ou plusieurs couches intermédiaires entre ladite couche primaire et ladite couche de finition.

Au cours de son transfert sur le second cylindre applicateur 30, la viscosité de cette nappe 32 est abaissée afin de faciliter son transfert et son application sur la bande métallique 1.

Pour cela, le second cylindre applicateur 30 est associé à des moyens 33 de conditionnement thermique du polymère réticulable et qui sont formés par exemple par un système de chauffage interne du second cylindre applicateur 30 et/ou par un système de chauffage externe de ce second cylindre applicateur 30 par exemple par au moins une source 33 d'application d'un flux thermique complémentaire sur la nappe 32.

Dans ce cas, le transfert de la nappe 32 en polymère réticulable sur l'autre face de la bande métallique 1, est total ce qui permet de revêtir cette face d'un film 24 monocouche ou multicouches en polymère réticulable et d'obtenir un revêtement d'épaisseur homogène à surface lisse.

Selon le second mode de réalisation représenté à la Fig.. 4, les moyens de mise en pression de la bande métallique 1 contre le cylindre applicateur 12 sont formés par un second cylindre applicateur 40 par exemple de surface déformable et entraîné en rotation dans le même sens de défilement de la bande métallique 1.

Le second cylindre applicateur 40 comporte une âme métallique 40a revêtue d'une enveloppe 40b en matériau déformable, comme par exemple un élastomère.

Au second cylindre applicateur 40 sont associés des moyens 41 de formation par écoulement forcé à une température supérieure à la température de ramollissement du polymère réticulable, d'une nappe 42 dudit polymère réticulable à l'état fondu et possédant une viscosité supérieure à 10Pa.s dans des conditions de formation de cette nappe.

Les moyens de formation de la nappe 42 sont constitués par une buse d'extrusion 41 reliée à des moyens d'alimentation en polymère réticulable, non représentés.

La nappe 42 est formée soit par une nappe monocouche, soit par une nappe multicouches comportant au moins une couche primaire et une couche de finition et éventuellement une ou plusieurs couches intermédiaires entre ladite couche primaire et ladite couche de finition.

Au cours de son transfert sur le second cylindre applicateur 40, la viscosité de la nappe 42 est abaissée afin de faciliter sont transfert et son application sur la face correspondante de la bande métallique 1.

Pour cela, le second cylindre applicateur 40 est associé à des moyens de conditionnement thermique du polymère réticulable et qui sont formés par exemple par un système de chauffage interne du second cylindre applicateur 40 par exemple par un système de chauffage externe de ce second cylindre applicateur 40 par exemple par au moins une source 43 d'application d'un flux thermique complémentaire sur la nappe 42.

Dans ce cas, la nappe 42 est transférée partiellement sur la face correspondante de la bande métallique 1 par le second cylindre applicateur 40 de façon à revêtir cette face d'un film 44 de polymère réticulable et obtenir un revêtement de surface structurée homogène, c'est à dire présentant un aspect de surface "peau d'orange". Ce film 44 peut être un film monocouche ou un film multicouches.

Dans ce cas également le dispositif comporte des moyens 46 de séparation de la partie de la nappe 42 restant sur le cylindre applicateur 40 de la partie de la nappe 42 transférée sur la face correspondante de la bande métallique 1.

Ces moyens sont formés par exemple par une buse d'aspiration des filaments ou par une buse de soufflage à air chaud pour plaquer les filaments sur le cylindre applicateur 40 ou par un fil transversal pour casser ces filaments.

La température du cylindre applicateur 40 peut être également réglé pour augmenter ou diminuer l'épaisseur de la partie de la nappe 42 transférée sur la face correspondante de la bande métallique 1 et la vitesse tangentielle du cylindre applicateur 42 peut également être réglée dans un rapport compris entre 0,2 et deux fois la vitesse de défilement de la bande métallique 1 pour aussi augmenter ou diminuer l'épaisseur de la partie de la nappe 42 transférée sur la face correspondante de ladite bande métallique 1.

L'excès de polymère réticulable restant sur le cylindre applicateur 42 peut être réinjecté au-dessous de la nappe 42 à la sortie de la buse d'extrusion 41.

De plus, les cylindres applicateurs 30 et 40 peuvent également être équipés comme le cylindre applicateur 12 de moyens d'enlèvement de l'excès de polymère réticulable déposé sur ces cylindres et constitués par exemple par une racle 14.

Le dispositif de revêtement comprend aussi des moyens, non représentés, de réglage de la pression de contact entre la bande métallique 1 et les cylindres applicateurs 12, 30 et 40 et le cylindre de support 5. Ces moyens sont constitués par exemple par des vérins hydrauliques ou des systèmes vis/écrou qui permettent d'ajuster les pressions de contact de manière à assurer un transfert de la matière dans les meilleures conditions.

De préférence, dans le cas où le revêtement déposé sur une ou les deux faces de bande métallique est formé par un revêtement multicouches, la couche de finition est plus épaisse que la couche primaire.

A titre d'exemple, la composition du revêtement organique thermodurcissable est la suivante :
- Résine polyester (hydroxylé) : 55%
- Durcisseur uretdione (isocynate bloqué) : 10%
- Pigment Ti 02 (pour formulation blanche) : 30%
- Additifs : agent étalement, catalyse, réticulation, ajustement teinte... : 5%

Les caractéristiques de ce revêtement organique thermodurcissable sont par exemple:

| | | | | | | |
|---|---|---|---|---|---|---|
| Température (°C) | 110 | 120 | 130 | 140 | 150 | 160 |
| Viscosité (Pa.s) au palier Newtonien | 200 | 125 | 70 | 40 | 20 | 10 |
| Tg : 25°C (avant réticulation); 40°c (après réticulation) | | | | | | |
| Masse molaire moyenne : Mn : 4000 g/mol | | | | | | |

Par exemple, la nappe en polymère réticulable fondu à la sortie de la buse d'extrusion a une température de 125°C et le conditionnement thermique porte la température du polymère réticulable sur le cylindre applicateur 12 par exemple à 155°C par les moyens de conditionnement thermique et la bande métallique 1 est préchauffée à une température par exemple de 140°C.

Le dispositif de revêtement selon l'invention permet d'obtenir sur une bande métallique, un revêtement en polymère réticulable d'épaisseur moyenne uniforme et de morphologie contrôlée et cela sur une bande métallique qui présente une rugosité importante et des défauts de planéité et d'hétérogénéité d'épaisseur.

Le dispositif de revêtement selon l'invention offre la possibilité de pouvoir réaliser en une seule opération l'application et la cuisson des différents revêtements organiques ce qui permet de réduire de façon considérable les coûts d'investissement aussi bien que les coûts de production.

Ainsi, ce dispositif accroît considérablement la flexibilité des lignes de production qui ne se trouvent limitées ni par le nombre de couches, ni par leur épaisseur.

Par ailleurs, le fait que la température de formation de la nappe soit inférieure à la température de réticulation du polymère est une caractéristique importante dans le cas des polymères thermodurcissables sinon l'écoulement forcé au travers de la buse d'extrusion peut provoquer des stagnations importantes du polymère qui peuvent détériorer la bonne répartition de ce polymère sur toute la largeur de cette buse.

Enfin, le dispositif selon l'invention permet de compenser des fluctuations de largeur ou de position transversale de la bande métallique lors de l'application et de s'affranchir des défauts d'uniformité de la bande métallique et de réaliser ainsi un revêtement d'épaisseur uniforme sur un substrat métallique non uniforme.

Il permet également de revêtir en continu des bandes métalliques de différentes largeurs ou de revêtir simultanément plusieurs bandes métalliques disposées parallèlement les unes à côté des autres et de s'affranchir par des moyens simples et efficaces des fluctuations de largeur et de positionnement de la ou des bandes métalliques.

## Revendications

1. Procédé de revêtement en continu d'au moins une face d'une bande métallique (1) par un film (20) fluide en polymère réticulable élaboré à partir de précurseurs solides à la température ambiante et exempts de solvant ou de diluant non réactif et dont la température de ramollissement est supérieure à 50°C, ledit film (20) ayant une épaisseur inférieure à celle de la bande métallique (1), **caractérisé en ce que** :
- on fait défiler en continu la bande métallique (1),
- on préchauffe la bande métallique (1) à une température égale ou supérieure à la température de ramollissement de ce polymère réticulable,
- on forme, sur un cylindre applicateur (12) de surface déformable et par écoulement forcé à une température supérieure à la température de ramollissement du polymère réticulable, une nappe (13) dudit polymère réticulable à l'état fondu possédant une viscosité supérieure à 10 Pa.s dans les conditions de formation de cette nappe,
- on entraîne en rotation le cylindre applicateur (12) dans le même sens que le sens de défilement de la bande métallique (1),
- on chauffe le cylindre applicateur (12), à une température supérieure à la température de formation de la nappe (13),
- on conditionne thermiquement, au cours du transfert de la nappe (1) sur le cylindre applicateur (12) le polymère réticulable selon des modalités adaptées pour abaisser la viscosité de ce polymère réticulable à une valeur inférieure à ladite viscosité mesurée dans les conditions dudit écoulement forcé,
- on comprime la nappe (13) entre les surfaces du cylindre applicateur (12) et de la bande métallique (1), et
- on divise la nappe (13) en la partageant de façon contrôlée lors de la séparation des surfaces du cylindre applicateur (12) et de la bande métallique (1) pour obtenir un revêtement de surface structurée homogène.

2. Procédé de revêtement selon la revendication 1, **caractérisé en ce que** l'on comprime la bande métallique (1) entre ledit cylindre applicateur (12) et un cylindre de support (5) à surface déformable ou non déformable.

3. Procédé de revêtement selon la revendication 1, **caractérisé en ce que** :
- on comprime la bande métallique (1) entre ledit cylindre applicateur (12) et un second cylindre applicateur (30) de surface déformable entraîné en rotation en sens inverse au sens de défilement de la bande métallique (1),
- on forme sur le second cylindre applicateur (30) et par écoulement forcé à une température supérieure à la température de ramollissement du polymère réticulable une nappe (32) dudit polymère réticulable à l'état fondu possédant une viscosité supérieure à 10 Pa.s dans les conditions de formation de cette nappe (32),
- on conditionne thermiquement au cours du transfert de la nappe (32) sur le second cylindre applicateur (30), le polymère réticulable selon des modalités adaptées pour abaisser la viscosité de ce polymère réticulable à une valeur inférieure à ladite viscosité mesurée dans les conditions dudit écoulement forcé, et
- on effectue un transfert total en épaisseur de la nappe (32) du second cylindre applicateur (30) sur l'autre face de la bande métallique (1) pour revêtir cette face d'un film (24) en polymère réticulable et obtenir un revêtement d'épaisseur homogène à surface lisse.

4. Procédé de revêtement selon la revendication 1, **caractérisé en ce que** :
- on comprime la bande métallique (1) entre ledit cylindre applicateur (12) et un second cylindre applicateur (40), de surface déformable entraîné en rotation dans le même sens que le sens du défilement de la bande métallique (1),
- on forme sur le second cylindre applicateur (40) et par écoulement forcé à une température supérieure à la température de ramollissement du polymère réticulable, une nappe (42) dudit polymère réticulable à l'état fondu possédant une viscosité supérieure à 10 Pa.s dans les conditions de formation de cette nappe (42),
- on chauffe le second cylindre applicateur (40) à une température supérieure à la température de formation de la nappe (42),
- on conditionne thermiquement, au cours du transfert de la nappe (42) sur le second cylindre applicateur (40), le polymère réticulable selon des modalités adaptées pour abaisser la viscosité de ce polymère réticulable à une valeur inférieure à la viscosité mesurée dans les conditions dudit écoulement forcé,
- on comprime la nappe (42) entre les surface du second cylindre applicateur (40) et de l'autre face de la bande métallique (1), et
- on divise la nappe (42) lors de la séparation des surfaces du second cylindre applicateur (40) et de l'autre face de la bande (1) en la partageant en une partie restant sur ledit second cylindre applicateur (40) et en une partie transférée sur ladite face pour revêtir cette face d'un film (44) en polymère réticulable et obtenir un revêtement de surface structurée homogène.

5. Procédé de revêtement selon l'une quelconque des revendications 1 à 4, **caractérisé en ce que** le ou chaque film (20 ; 24 ; 44) en polymère réticulable déposé sur la face de la bande métallique (1) par l'intermédiaire du ou de chaque cylindre applicateur (12 ; 30 ; 40) est formé à partir d'une nappe (13 ; 32 ; 42) monocouche.

6. Procédé de revêtement selon l'une quelconque des revendications 1 à 4, **caractérisé en ce que** le ou chaque film (20 ; 24 ; 44) en polymère réticulable déposé sur la face de la bande métallique (1) par l'intermédiaire du ou de chaque cylindre applicateur (12 ; 30 ; 40) est formé à partir d'une nappe (13 ; 32 ; 42) multicouches comportant au moins une couche primaire et une couche de finition.

7. Procédé de revêtement selon la revendication 1 ou 4, **caractérisé en ce que** l'on augmente ou on diminue l'épaisseur de la partie de la ou de chaque nappe (13 ; 42) transférée sur la face correspondante de la bande métallique (1) par rapport à la partie de la nappe (13 ; 42) restant sur le ou chaque cylindre applicateur (12 ; 40) en faisant varier le différentiel de température entre ledit cylindre applicateur (12 ; 40) et la bande métallique (1) et/ou le différentiel de vitesses entre lesdits cylindres applicateurs (12 ; 40) et la vitesse de la bande métallique (1) et/ou la pression exercée par ledit cylindre applicateur (12 ; 40) sur cette bande métallique (1).

8. Procédé de revêtement selon l'une quelconque des revendications précédentes, **caractérisé en ce que** les modalités sont adaptées pour abaisser la viscosité du polymère réticulable d'au moins un facteur 2.

9. Procédé de revêtement selon l'une quelconque des revendications précédentes, **caractérisé en ce que** l'on conditionne thermiquement le polymère réticulable par chauffage du ou de chaque cylindre applicateur (12 ; 30; 40) et/ou par application sur la ou chaque nappe (13 ; 32 ; 42) d'un flux thermique complémentaire.

10. Procédé de revêtement selon l'une quelconque des revendications 1, 3 ou 4, **caractérisé en ce que** l'on forme la ou chaque nappe (20 ; 13 ; 32 ; 42) par extrusion.

11. Procédé de revêtement selon l'une quelconque des revendications précédentes, **caractérisé en ce que** l'on forme la ou chaque nappe (13 ; 32 ; 42) en polymère réticulable à une largeur inférieure à la largeur de la bande métallique (1) pour revêtir qu'une partie de la face correspondante de cette bande métallique (1).

12. Procédé de revêtement selon l'une quelconque des revendications 1 à 10, **caractérisé en ce que** l'on forme la ou chaque nappe (13 ; 32 ; 42) en polymère réticulable fluide à une largeur supérieure à la largeur de la bande métallique (1) pour revêtir la totalité de la face correspondante de cette bande métallique (1).

13. Procédé de revêtement selon l'une quelconque des revendications précédentes, **caractérisé en ce que** l'on enlève le polymère réticulable déposé en excès sur le ou chaque cylindre applicateur (12 ; 30 ; 40).

14. Dispositif de revêtement en continu d'au moins une face d'une bande métallique (1) par un film (20) fluide en polymère réticulable élaboré à partir de précurseurs solides à la température ambiante et exempts de solvant ou de diluant non réactif et dont la température de ramollissement est supérieure à 50°C, ledit film (20) ayant une épaisseur inférieure à celle de la bande métallique 1, **caractérisé en ce qu'**il comprend :
- des moyens d'entraînement en continu de la bande métallique (1),
- des moyens de préchauffage de la bande métallique (1) à une température égale ou supérieure à la température de ramollissement de ce polymère réticulable,
- des moyens (11) de formation, sur un cylindre applicateur (12) de surface déformable et par écoulement forcé à une température supérieure à la température de ramollissement du polymère réticulable, d'une nappe (13) dudit polymère réticulable à l'état fondu possédant une viscosité supérieure à 10Pa.s dans les conditions de formation de cette nappe (13),
- des moyens d'entraînement en rotation du cylindre applicateur (12) dans le même sens que le sens de défilement de la bande métallique (1),
- des moyens de chauffage du cylindre applicateur (12) à une température supérieure à la température de formation de la nappe (13),
- des moyens (25) de conditionnement thermique, au cours du transfert de la nappe (13) sur le cylindre applicateur (12), du polymère réticulable selon des modalités adaptées pour abaisser la viscosité de ce polymère réticulable à une valeur inférieure à ladite viscosité dans les conditions dudit écoulement forcé,
- des moyens de mise en compression de la bande métallique (1) contre le cylindre applicateur (12) pour effectuer un transfert partiel en épaisseur de la nappe (13) de ce cylindre applicateur (12) sur une face de la bande métallique (1), et
- des moyens (26) de séparation de la nappe (13) en une partie restant sur le cylindre applicateur (12) et en une partie transférée sur la face correspondante de la bande métallique (1) pour revêtir ladite face dudit film en polymère et réticulable et obtenir un revêtement de surface structurée homogène.

15. Dispositif de revêtement selon la revendication 14, **caractérisé en ce que** les moyens de mise en compression de la bande métallique (1) contre le cylindre applicateur (12) sont formés par un cylindre de support (5) à surface déformable ou non déformable.

16. Dispositif de revêtement selon la revendication 14, **caractérisé en ce que** les moyens de mise en compression de la bande métallique (1) contre le cylindre applicateur (12) sont formés par un second cylindre applicateur (30) de surface déformable entraîné en rotation en sens inverse au sens de défilement de la bande (1) et **en ce qu'**il comprend des moyens (31) de formation sur le second cylindre applicateur (30) et par écoulement forcé et à une température supérieure à la température de ramollissement du polymère réticulable, d'une nappe (32) dudit polymère réticulable à l'état fondu possédant une viscosité supérieure à 10 Pa.s dans les conditions de formation de cette nappe (32) et des moyens (33) de conditionnement thermique au cours du transfert de la nappe (32) sur le second cylindre applicateur (30) du polymère réticulable selon des modalités adaptées pour abaisser la viscosité de ce polymère réticulable à une valeur inférieure à ladite viscosité mesurée dans les conditions dudit écoulement forcé, un transfert total en épaisseur de cette nappe (32) sur l'autre face de la bande métallique étant été effectué par ledit second cylindre applicateur (30) pour revêtir cette face d'un film (24) de polymère réticulable et obtenir un revêtement d'épaisseur homogène à surface lisse.

17. Dispositif de revêtement selon la revendication 14, **caractérisé en ce que** les moyens de mise en compression de la bande métallique (1) contre le cylindre applicateur (12) sont formés par un second cylindre applicateur (40) de surface déformable entraîné en rotation dans le même sens que le sens de défilement de la bande (1) et **en ce qu'**il comprend des moyens (41) de formation sur le second cylindre applicateur (40) et par écoulement forcé à une température supérieure à la température de ramollissement du polymère réticulable, d'une nappe (42) dudit polymère réticulable à l'état fondu possédant une viscosité supérieure à 10 Pa.s dans les conditions de formation de cette nappe, des moyens (43) de conditionnement thermique au cours du transfert de la nappe (42) sur le second cylindre applicateur (40), du polymère réticulable selon des modalités adaptées pour abaisser la viscosité de ce polymère réticulable à une valeur inférieure à ladite viscosité mesurée dans les conditions dudit écoulement forcé et des moyens (46) de séparation de la nappe (42) en une partie restant sur le second cylindre applicateur (40) et en une partie transférée sur l'autre face de la bande métallique (1) pour revêtir cette face d'un film (44) en polymère réticulable et obtenir un revêtement de surface structurée homogène.

18. Dispositif de revêtement selon l'une quelconque des revendications 14 à 17, **caractérisé en ce que** le ou chaque film (20 ; 24 ; 44) en polymère réticulable déposé sur la face correspondante de la face métallique (1) par l'intermédiaire du ou de chaque cylindre applicateur (12 ; 30 ; 40 ) est formé à partir d'une nappe (13 ;32 ; 42) monocouche.

19. Dispositif de revêtement selon la revendication 17 ou 18, **caractérisé en ce que** le ou chaque film (20 ; 24 ; 44) en polymère réticulable déposé sur la face correspondante de la bande métallique (1) par l'intermédiaire du ou de chaque cylindre applicateur (12 ; 30 ; 40) est formé à partir d'une nappe (13 ; 32 ; 42) multicouches comportant au moins une couche primaire et une couche de finition.

20. Dispositif de revêtement selon la revendication 19, **caractérisé en ce que** la couche de finition est plus épaisse que la couche primaire.

21. Dispositif de revêtement selon l'une quelconque des revendications 15 à 17, **caractérisé en ce que** les moyens de formation par écoulement forcé de la ou de chaque nappe (13 ; 32 ; 42) comprennent au moins une buse d'extrusion (11 ; 31 ; 41).

22. Dispositif selon la revendication 14 ou 17, **caractérisé en ce qu'**il comprend des moyens de réglage de la température du ou de chaque cylindre applicateur (12 ; 40) pour augmenter ou diminuer l'épaisseur de la partie de la ou de chaque nappe (13 ; 42) transférée sur la face correspondante de la bande métallique par rapport à la partie de la nappe (13 ; 42) restant sur le ou chaque cylindre (12 ; 40).

23. Dispositif de revêtement selon l'une quelconque des revendications 14, 17 ou 22, **caractérisé en ce qu'**il comprend des moyens de réglage de la vitesse tangentielle du ou de chaque cylindre applicateur (12 ; 40) dans un rapport compris entre 0,5 et deux fois la vitesse de défilement de la bande métallique (1) pour augmenter ou diminuer l'épaisseur de la partie de la ou de chaque nappe (13 ; 42) transférée sur la face correspondante de la bande métallique (1) par rapport à la partie de la nappe (13 ; 42) sur le ou chaque cylindre applicateur (12 ; 40).

24. Dispositif de revêtement selon l'une quelconque des revendications 14 , 17 ou 22, **caractérisé en ce que** les moyens (26 ; 46) de séparation comprennent une buse d'aspiration des filaments formés entre les deux parties de la nappe (13 ; 42) ou par une buse de soufflage à air chaud pour plaquer les filaments sur le cylindre applicateur (12 ; 40) ou par un fil transversal pour casser lesdits filaments, lesdites buses ou ledit fil s'étendant sur toute la largueur de l'entrefer entre le ou chaque cylindre applicateur (12 ; 40) et la bande métallique (1).

25. Dispositif de revêtement selon l'une quelconque des revendications 14, 17, 22 ou 24, **caractérisé en ce que** l'excès de polymère réticulable est réinjecté au-dessous de la nappe (13 ; 42) à la sortie de la buse d'extrusion ( 11 ; 41).

26. Dispositif de revêtement selon l'une quelconque des revendications 14 à 25, **caractérisé en ce que** la ou chaque nappe (13 ; 32 ; 42) en polymère réticulable fluide a une largeur inférieure à la largeur de la bande métallique (1) pour revêtir qu'une partie de cette bande (1).

27. Dispositif de revêtement selon l'une quelconque des revendications 14 à 25, **caractérisé en ce que** la ou chaque nappe (13 ; 32 ; 42) en polymère réticulable fluide a une largeur supérieure à la largeur de la bande métallique (1) pour revêtir la totalité de cette bande métallique (1).

28. Dispositif de revêtement selon l'une quelconque des revendications 14 à 27, **caractérisé en ce qu'**il comporte des moyens (14) d'enlèvement de l'excès de polymère réticulable déposé sur le ou chaque cylindre applicateur (12; 30 ; 40).

29. Dispositif de revêtement selon la revendication 28, **caractérisé en ce que** les moyens d'enlèvement sont formés par au moins une racle (14) en contact avec le ou chaque cylindre applicateur (12 ; 30 ; 40) correspondant.

30. Dispositif de revêtement selon l'une quelconque des revendications 14 à 29, **caractérisé en ce que** les moyens de conditionnement thermique du polymère réticulable sont formés par un système de chauffage du ou de chaque cylindre applicateur (12 ; 30 ; 40) et/ou par au moins une source (25 ; 33 ; 43) d'application d'un flux thermique supplémentaire sur la ou chaque nappe (13; 32 ; 42).

31. Dispositif de revêtement selon la revendication 24, **caractérisé en ce que** la source (25 , 33 , 43) d'application du flux thermique complémentaire est constituée par des générateurs d'air chaud ou des lampes à infrarouges ou des systèmes à micro-ondes.

## Claims

1. A process for continuously coating at least one face of a metallic strip (1) with a fluid film (20) of crosslinkable polymer prepared from precursors which are solid at ambient temperature and contain neither solvent nor non-reactive diluent and the softening temperature of which is greater than 50°C, said film (20) having a thickness less than that of the metallic strip (1), **characterised in that**:
- the metallic strip (1) is set in continuous motion,
- the metallic strip (1) is preheated to a temperature greater than or equal to the softening temperature of said crosslinkable polymer,
- a layer (13) of said crosslinkable polymer in the molten state is formed on an applicator cylinder (12) with a deformable surface by forced flow at a temperature greater than the softening temperature of the crosslinkable polymer, said layer having a viscosity of greater than 10 Pa·s under the conditions of formation of said layer,
- the applicator cylinder (12) is driven in rotation in the same direction as the direction of travel of the metallic strip (1),
- the applicator cylinder (12) is heated to a temperature greater than the temperature at which the layer (13) is formed,
- during transfer of the layer (1) onto the applicator cylinder (12), the crosslinkable polymer is conditioned thermally in accordance with methods suited to reducing the viscosity of said crosslinkable polymer to a value less than said viscosity measured under said forced flow conditions,
- the layer (13) is compressed between the surfaces of the applicator cylinder (12) and of the metallic strip (1), and
- the layer (13) is divided by splinting it in controlled manner during separation of the surfaces of the applicator cylinder (12) and of the metallic strip (1) in order to obtain a uniform, textured surface coating.

2. A coating process according to claim 1, **characterised in that** the metallic strip (1) is compressed between said applicator cylinder (12) and a support cylinder (5) with a deformable or non-deformable surface.

3. A coating process according to claim 1, **characterised in that**:
- the metallic strip (1) is compressed between said applicator cylinder (12) and a second applicator cylinder (30) with a deformable surface driven in rotation in the opposite direction to the direction of travel of the metallic strip (1),
- a layer (32) of said crosslinkable polymer in the molten state is formed on the second applicator cylinder (30) by forced flow at a temperature greater than the softening temperature of the crosslinkable polymer, said layer having a viscosity of greater than 10 Pa·s under the conditions of formation of said layer (32),
- during transfer of the layer (32) onto the second applicator cylinder (30), the crosslinkable polymer is conditioned thermally in accordance with methods suited to reducing the viscosity of said crosslinkable polymer to a value less than said viscosity measured under said forced flow conditions, and
- the complete thickness of the layer (32) is transferred from the second applicator cylinder (30) onto the other face of the metallic strip (1) in order to coat said face with a film (24) of crosslinkable polymer and to obtain a smooth-surfaced coating of uniform thickness.

4. A coating process according to claim 1, **characterised in that**:
- the metallic strip (1) is compressed between said applicator cylinder (12) and a second applicator cylinder (40) with a deformable surface driven in rotation in the same direction as the direction of travel of the metallic strip (1),
- a layer (42) of said crosslinkable polymer in the molten state is formed on the second applicator cylinder (40) by forced flow at a temperature greater than the softening temperature of the crosslinkable polymer, said layer having a viscosity of greater than 10 Pa·s under the conditions of formation of said layer (42),
- the second applicator cylinder (40) is heated to a temperature greater than the temperature at which the layer (42) is formed,
- during transfer of the layer (42) onto the second applicator cylinder (40), the crosslinkable polymer is conditioned thermally in accordance with methods suited to reducing the viscosity of said crosslinkable polymer to a value less than the viscosity measured under said forced flow conditions,
- the layer (42) is compressed between the surfaces of the second applicator cylinder (40) and of the other face of the metallic strip (1), and
- during separation of the surfaces of the second applicator cylinder (40) and of the other face of the strip (1), the layer (42) is divided by splitting it into a portion remaining on said second applicator cylinder (40) and into a portion transferred onto said face in order to coat said face with a film (44) of crosslinkable polymer and obtain a uniform, textured surface coating.

5. A coating process according to any one of claims 1 to 4, **characterised in that** the or each film (20; 24; 44) of crosslinkable polymer applied onto the face of the metallic strip (1) by the intermediary of the or each applicator cylinder (12; 30; 40) is formed from a single-coat layer (13; 32; 42).

6. A coating process according to any one of claims 1 to 4, **characterised in that** the or each film (20; 24; 44) of crosslinkable polymer applied onto the face of the metallic strip (1) by the intermediary of the or each applicator cylinder (12; 30; 40) is formed from a multicoat layer (13; 32; 42) at least comprising a primer coat and a finish coat.

7. A coating process according to claim 1 or 4, **characterised in that** the thickness of the portion of the or each layer (13; 42) transferred onto the corresponding face of the metallic strip (1) is increased or decreased relative to the portion of the layer (13; 42) remaining on the or each applicator cylinder (12; 40) by varying the temperature difference between said applicator cylinder (12; 40) and the metallic strip (1) and/or the difference in speed between said applicator cylinders (12; 40) and the speed the metallic strip (1) and/or the pressure exerted by said applicator cylinder (12; 40) on said metallic strip (1).

8. A coating process according to any one of the preceding claims, **characterised in that** the methods are suited to reducing the viscosity of the crosslinkable polymer by at least a factor of 2.

9. A coating process according to any one of the preceding claims, **characterised in that** the crosslinkable polymer is conditioned thermally by heating the or each applicator cylinder (12; 30; 40) and/or by application of an additional thermal flux onto the or each layer (13; 32; 42).

10. A coating process according to any one of claims 1, 3 or 4, **characterised in that** the or each layer (20; 13; 32; 42) is formed by extrusion.

11. A coating process according to any one of the preceding claims, **characterised in that** the or each layer (13; 32; 42) of crosslinkable polymer is formed to a width less than the width of the metallic strip (1) in order to coat only part of the corresponding face of said metallic strip (1).

12. A coating process according to any one of claims 1 to 10, **characterised in that** the or each layer (13; 32; 42) of fluid crosslinkable polymer is formed to a width greater than the width of the metallic strip (1) in order to coat the entire corresponding face of said metallic strip (1).

13. A coating process according to any one of the preceding claims, **characterised in that** any crosslinkable polymer applied in excess onto the or each applicator cylinder (12; 30; 40) is removed.

14. A device for continuously coating at least one face of a metallic strip (1) with a fluid film (20) of crosslinkable polymer prepared from precursors which are solid at ambient temperature and contain neither solvent nor non-reactive diluent and the softening temperature of which is greater than 50°C, said film (20) having a thickness less than that of the metallic strip (1), **characterised in that** it comprises:
- means for continuously driving the metallic strip (1),
- means for preheating the metallic strip (1) to a temperature greater than or equal to the softening temperature of said crosslinkable polymer,
- means (11) for forming, on an applicator cylinder (12) with a deformable surface by forced flow at a temperature greater than the softening temperature of the crosslinkable polymer, a layer (13) of said crosslinkable polymer in the molten state having a viscosity greater than 10 Pa·s under the conditions of formation of said layer (13),
- means for driving the applicator cylinder (12) in rotation in the same direction as the direction of travel of the metallic strip (1),
- means for heating the applicator cylinder (12) to a temperature greater than the temperature at which the layer (13) is formed,
- means (25) for thermally conditioning, during transfer of the layer (13) onto the applicator cylinder (12), the crosslinkable polymer according to methods suited to reducing the viscosity of said crosslinkable polymer to a value less than said viscosity under said forced flow conditions,
- means for compressing the metallic strip (1) against the applicator cylinder (12) in order to effect partial transfer of the thickness of the layer (13) from said applicator cylinder (12) onto one face of the metallic strip (1), and
- means (26) for separating the layer (13) into a portion remaining on the applicator cylinder (12) and a portion transferred onto the corresponding face of the metallic strip (1) in order to coat said face with said crosslinkable, polymer film and obtain a uniform, textured surface coating.

15. A coating device according to claim 14, **characterised in that** the means for compressing the metallic strip (1) against the applicator cylinder (12) are formed by a support cylinder (5) with a deformable or non-deformable surface.

16. A coating device according to claim 14, **characterised in that** the means for compressing the metallic strip (1) against the applicator cylinder (12) are formed by a second applicator cylinder (30) with a deformable surface driven in rotation in the opposite direction to the direction of travel of the strip (1) and that it comprises means (31) for forming on the second applicator cylinder (30) by forced flow at a temperature greater than the softening temperature of the crosslinkable polymer, a layer (32) of said crosslinkable polymer in the molten state having a viscosity of greater than 10 Pa·s under the conditions of formation of said layer (32) and means (33) for thermally conditioning, during transfer of the layer (32) onto the second applicator cylinder (30), the crosslinkable polymer according to methods suited to reducing the viscosity of said crosslinkable polymer to a value less than said viscosity measured under said forced flow conditions, transfer of the entire thickness of said layer (32) onto the other face of the metallic strip having been performed by said second applicator cylinder (30) in order to coat said face with a film (24) of crosslinkable polymer and obtain a smooth-surfaced coating of uniform thickness.

17. A coating device according to claim 14, **characterised in that** the means for compressing the metallic strip (1) against the applicator cylinder (12) are formed by a second applicator cylinder (40) with a deformable surface driven in rotation in the same direction as the direction of travel of the strip (1) and **in that** it comprises means (41) for forming, on the second applicator cylinder (40) by forced flow at a temperature greater than the softening temperature of the crosslinkable polymer, a layer (42) of said crosslinkable polymer in the molten state having a viscosity greater than 10 Pa·s under the conditions of formation of said layer, means (43) for thermally conditioning, during transfer of the layer (42) onto the second applicator cylinder (40), the crosslinkable polymer according to methods suited to reducing the viscosity of said crosslinkable polymer to a value less than said viscosity measured under said forced flow conditions and means (46) for separating the layer (42) into a portion remaining on the second applicator cylinder (40) and a portion transferred onto the other face of the metallic strip (1) in order to coat said face with a crosslinkable polymer film (44) and obtain a uniform, textured surface coating.

18. A coating device according to any one of claims 14 to 17, **characterised in that** the or each film (20; 24; 44) of crosslinkable polymer applied onto the corresponding face of the metallic strip (1) by the intermediary of the or each applicator cylinder (12; 30; 40) is formed from a single-coat layer (13; 32; 42).

19. A coating device according to claim 17 or 18, **characterised in that** the or each film (20; 24; 44) of crosslinkable polymer applied onto the corresponding face of the metallic strip (1) by the intermediary of the or each applicator cylinder (12; 30; 40) is formed from a multicoat layer (13; 32; 42) at least comprising a primer coat and a finish coat.

20. A coating device according to claim 19, **characterised in that** the finish coat is thicker than the primer coat.

21. A coating device according to any one of claims 15 to 17, **characterised in that** the means for forming the or each layer (13; 32; 42) by forced flow comprise at least one extrusion nozzle (11; 31; 41).

22. A device according to claim 14 or 17, **characterised in that** it comprises means for adjusting the temperature of the or each applicator cylinder (12; 40) in order to increase or reduce the thickness of the portion of the or each layer (13; 42) transferred onto the corresponding face of the metallic strip relative to the portion of the layer (13; 42) remaining on the or each cylinder (12; 40).

23. A coating device according to any one of claims 14, 17 or 22, **characterised in that** it comprises means for adjusting the tangential speed of the or each applicator cylinder (12; 40) in a ratio of between 0.5 and twice the transport speed of the metallic strip (1) in order to increase or decrease the thickness of the portion of the or each layer (13; 42) transferred onto the corresponding face of the metallic strip (1) relative to the portion of the layer (13; 42) on the or each applicator cylinder (12; 40).

24. A coating device according to any one of claims 14, 17 or 22, **characterised in that** the separation means (26; 46) comprise a suction nozzle for the filaments formed between the two portions of the layer (13; 42) or a nozzle for blowing not air for applying the filaments against the applicator cylinder (12; 40) or a transverse wire for breaking said filaments, said nozzles or said wire extending over the entire width of the air gap between the or each applicator cylinder (12; 40) and the metallic strip (1).

25. A coating device according to any one of claims 14, 17, 22 or 24, **characterised in that** any excess crosslinkable polymer is reinjected below the layer (13; 42) at the outlet of the extrusion nozzle (11; 41).

26. A coating device according to any one of claims 14 to 25, **characterised in that** the or each layer (13; 32; 42) of fluid crosslinkable polymer has a width less than the width of the metallic strip (1) in order to coat only part of said strip (1).

27. A coating device according to any one of claims 14 to 25, **characterised in that** the or each layer (13; 32; 42) of fluid crosslinkable polymer has a width greater than the width of the metallic strip (1) in order to coat the entirety of said metallic strip (1).

28. A coating device according to any one of claims 14 to 27, **characterised in that** it comprises means (14) for removing any excess crosslinkable polymer applied onto the or each applicator cylinder (12; 30; 40).

29. A coating device according to claim 28, **characterised in that** the removal means are formed by at least one doctor blade (14) in contact with the or each corresponding applicator cylinder (12; 30; 40).

30. A coating device according to any one of claims 14 to 29, **characterised in that** the means for thermally conditioning the crosslinkable polymer are formed by a heating system for the or each applicator cylinder (12; 30; 40) and/or by at least one source (25; 33; 43) for applying an additional thermal flux onto the or each layer (13; 32; 42).

31. A coating device according to claim 24, **characterised in that** the source (25, 33, 43) for applying the additional thermal flux is constituted by hot-air generators or infrared lamps or microwave systems.

## Patentansprüche

1. Verfahren zum mindestens einseitigen kontinuierlichen Beschichten eines Metallbandes (1) mit einem Flüssigkeitsfilm (20) aus vernetzbarem Polymer, das aus bei Umgebungstemperatur festen und nicht reaktiven Löse- oder Verdünnungsmittel freien Zwischenstoffen hergestellt ist, und dessen Erweichungstemperatur über 50°C liegt, wobei der Film (20) eine Dicke aufweist, die geringer ist als diejenige des Metallbandes (1), **dadurch gekennzeichnet, dass**:
- das Metallband (1) kontinuierlich vorbeiläuft,
- das Metallband (1) auf eine Temperatur vorgeheizt wird, die gleich oder höher ist als die Erweichungstemperatur dieses vernetzbaren Polymers,
- auf einem Auftragszylinder (12) mit verformbarer Oberfläche und durch gezwungenes Abfließen bei einer höheren Temperatur als der Erweichungstemperatur des vernetzbaren Polymers eine Decke (13) aus dem vernetzbaren Polymer gebildet wird, welche im geschmolzenen Zustand eine größere Viskosität als 10 Pa.s unter den Bedingungen der Ausbildung dieser Decke besitzt,
- der Auftragszylinder (12) in der gleichen Richtung wie die Ablaufrichtung des Metallbandes (1) in Drehung angetrieben wird,
- der Auftragszylinder (12) auf eine höhere Temperatur als die Temperatur bei der Ausbildung der Decke (13) aufgeheizt wird,
- das vernetzbare Polymer im Verlauf der Übertragung der Decke (13) auf den Auftragszylinder (12) gemäß Modalitäten konditioniert wird, die dafür eingerichtet sind, die Viskosität dieses vemetzbaren Polymers auf einen kleineren Wert abzusenken als die unter den Bedingungen des gezwungenen Abfließens gemessene Viskosität,
- die Decke (13) zwischen den Oberflächen des Auftragszylinders (12) und des Metallbandes (1) zusammengedrückt wird, und
- die Decke (13) geteilt wird, indem sie während der Trennung der Oberflächen des Auftragszylinders (12) und des Bandes (1) in kontrollierter Weise aufgeteilt wird, um eine Beschichtung mit homogener, strukturierter Oberfläche zu erhalten.

2. Beschichtungsverfahren gemäß Anspruch 1, **dadurch gekennzeichnet, dass** das Metallband (1) zwischen dem Auftragszylinder (12) und einem Tragzylinder (5) mit verformbarer oder unverformbarer Oberfläche zusammengedrückt wird.

3. Beschichtungsverfahren gemäß Anspruch 1, **dadurch gekennzeichnet, dass**:
- das Metallband (1) zwischen dem Auftragszylinder (12) und einem zweiten Auftragszylinder (30) mit verformbarer Oberfläche zusammengedrückt wird, der in Drehung in der zu der Ablaufrichtung des Metallbandes (1) entgegen gesetzten Richtung angetrieben wird,
- auf dem zweiten Auftragszylinder (30) und durch gezwungenes Abfließen bei einer höheren Temperatur als der Erweichungstemperatur des vernetzbaren Polymers eine Decke (32) aus dem vernetzbaren Polymer gebildet wird, welche im geschmolzenen Zustand eine größere Viskosität als 10 Pa.s unter den Bedingungen der Ausbildung dieser Decke (32) besitzt,
- das vemetzbare Polymer im Verlauf der Übertragung der Decke (32) auf den zweiten Auftragszylinder (30) gemäß Modalitäten konditioniert wird, die dafür eingerichtet sind, die Viskosität dieses vernetzbaren Polymers auf einen kleineren Wert abzusenken als die unter den Bedingungen des gezwungenen Abfließens gemessene Viskosität, und
- eine vollständige Übertragung der Dicke der Decke (32) von dem zweiten Auftragszylinder (30) auf die andere Seite des Metallbandes (1) durchgeführt wird, um diese Seite mit einem Film (24) aus vernetzbarem Polymer zu beschichten und eine Beschichtung mit homogener Dicke und glatter Oberfläche zu erhalten.

4. Beschichtungsverfahren gemäß Anspruch 1, **dadurch gekennzeichnet, dass**:
- das Metallband (1) zwischen dem Auftragszylinder (12) und einem zweiten Auftragszylinder (40) mit verformbarer Oberfläche zusammengedrückt wird, der in Drehung in der gleichen Richtung wie die Ablaufrichtung des Metallbandes (1) angetrieben wird,
- auf dem zweiten Auftragszylinder (40) und durch gezwungenes Abfließen bei einer höheren Temperatur als der Erweichungstemperatur des vernetzbaren Polymers eine Decke (42) aus dem vernetzbaren Polymer gebildet wird, welche im geschmolzenen Zustand eine größere Viskosität als 10 Pa.s unter den Bedingungen der Ausbildung dieser Decke (42) besitzt,
- der zweite Auftragszylinder (40) auf eine höhere Temperatur als die Ausbildungstemperatur der Decke (42) erwärmt wird,
- das vernetzbare Polymer im Verlauf der Übertragung der Decke (42) auf den zweiten Auftragszylinder (40) gemäß Modalitäten thermisch konditioniert wird, die dafür eingerichtet sind, die Viskosität dieses vernetzbaren Polymers auf einen kleineren Wert abzusenken als die unter den Bedingungen des gezwungenen Abfließens gemessene Viskosität,
- die Decke (42) zwischen den Oberflächen des zweiten Auftragszylinders (40) und der anderen Seite des Metallbandes (1) zusammengedrückt wird, und
- die Decke (42) während der Trennung der Oberflächen des zweiten Auftragszylinders (40) und der anderen Seite des Bandes (1) geteilt wird, indem sie aufgeteilt wird in einen auf dem zweiten Auftragszylinder (40) verbleibenden Teil und einen auf die Fläche übertragenen Teil zur Beschichtung dieser Fläche mit einem Film (44) aus vernetzbarem Polymer und zum Erhalt einer Beschichtung mit homogener strukturierter Oberfläche.

5. Beschichtungsverfahren gemäß irgendeinem der Ansprüche 1 bis 4, **dadurch gekennzeichnet, dass** der oder der jeweilige Film (20; 24; 44) aus vernetzbarem Polymer, der auf die Seite des Metallbandes (1) mittels des oder eines jeweiligen Auftragszylinders (12; 30; 40) aufgebracht wurde, aus einer monoschichtigen Decke (13; 32; 42) gebildet ist.

6. Beschichtungsverfahren gemäß irgendeinem der Ansprüche 1 bis 4, **dadurch gekennzeichnet, dass** der oder der jeweilige Film (20; 24; 44) aus vernetzbarem Polymer, der auf die Seite des Metallbandes (1) mittels des oder eines jeweiligen Auftragszylinders (12; 30; 40) aufgebracht wurde, aus einer mehrschichtigen Decke (13; 32; 42) gebildet ist, die zumindest eine Primärschicht und eine Endfertigungsschicht aufweist.

7. Beschichtungsverfahren gemäß Anspruch 1 oder 4, **dadurch gekennzeichnet, dass** die Dicke des auf die entsprechende Seite des Metallbandes (1) übertragenen Teils der oder der jeweiligen Decke (13; 42) bezüglich des auf dem oder dem jeweiligen Auftragszylinder (12; 40) verbleibenden Teils der Decke (13; 42) erhöht oder verringert wird, indem die Temperaturdifferenz zwischen dem Auftragszylinder (12; 40) und dem Metallband (1) und/oder die Geschwindigkeitsdifferenz zwischen den Auftragszylindern (12; 40) und der Geschwindigkeit des Metallbandes (1) und/oder der von dem Auftragszylinder (12; 40) auf dieses Metallband (1) ausgeübte Druck verändert werden.

8. Beschichtungsverfahren gemäß irgendeinem der vorherigen Ansprüche, **dadurch gekennzeichnet, dass** die Modalitäten dafür eingerichtet sind, die Viskosität des vernetzbaren Polymers um mindestens einen Faktor 2 zu verringern.

9. Beschichtungsverfahren gemäß irgendeinem der vorherigen Ansprüche, **dadurch gekennzeichnet, dass** das vernetzbare Polymer durch Aufheizen des oder des jeweiligen Auftragszylinders (12; 30; 40) und/oder durch Aufbringen eines komplementären Wärmeflusses auf die oder die jeweilige Decke (13; 32; 42) thermisch konditioniert wird.

10. Beschichtungsverfahren gemäß irgendeinem der Ansprüche 1, 3 oder 4, **dadurch gekennzeichnet, dass** die oder die jeweilige Decke (20; 13; 32; 42) durch Extrusion gebildet wird.

11. Beschichtungsverfahren gemäß irgendeinem der vorherigen Ansprüche, **dadurch gekennzeichnet, dass** die oder die jeweilige Decke (13; 32; 42) aus vernetzbarem Polymer mit einer kleineren Breite ausgebildet wird als die Breite des Metallbandes (1), um nur einen Teil der entsprechenden Seite dieses Metallbandes (1) zu beschichten.

12. Beschichtungsverfahren gemäß irgendeinem der Ansprüche 1 bis 10, **dadurch gekennzeichnet, dass** die oder die jeweilige Decke (13; 32; 42) aus flüssigem vernetzbaren Polymer mit einer größeren Breite ausgebildet wird als die Breite des Metallbandes (1), um die Gesamtheit der entsprechenden Seite dieses Metallbandes (1) zu beschichten.

13. Beschichtungsverfahren gemäß irgendeinem der vorherigen Ansprüche, **dadurch gekennzeichnet, dass** das im Überschuss auf dem oder dem jeweiligen Auftragszylinder (12; 30; 40) angeordnete vemetzbare Polymer entfernt wird.

14. Vorrichtung zum mindestens einseitigen kontinuierlichen Beschichten eines Metallbandes (1) mit einem Flüssigkeitsfilm (20) aus vernetzbarem Polymer, das aus bei Umgebungstemperatur festen und nicht reaktiven Löse- oder Verdünnungsmittel freien Zwischenstoffen hergestellt ist, und dessen Erweichungstemperatur über 50°C liegt, wobei der Film (20) eine Dicke aufweist, die geringer ist als diejenige des Metallbandes (1), **dadurch gekennzeichnet, dass** sie umfasst:
- Vorrichtungen zum kontinuierlichen Antreiben des Metallbandes (1),
- Vorrichtungen zum Vorheizen des Metallbandes (1) auf eine gleiche oder höhere Temperatur als die Erweichungstemperatur dieses vemetzbaren Polymers,
- Vorrichtungen (11) zur Ausbildung auf einem Auftragszylinder (12) mit verformbarer Oberfläche und durch gezwungenes Abfließen bei einer höheren Temperatur als der Erweichungstemperatur des vernetzbaren Polymers einer Decke (13) aus dem vernetzbaren Polymer, welche im geschmolzenen Zustand eine größere Viskosität als 10 Pa.s unter den Bedingungen der Ausbildung dieser Decke (13) besitzt,
- Vorrichtungen zum Antreiben in Drehung des Auftragszylinders (12) in der gleichen Richtung wie die Ablaufrichtung des Metallbandes (1),
- Vorrichtungen zum Aufheizen des Auftragszylinders (12) auf eine höhere Temperatur als die Temperatur während der Ausbildung der Decke (13),
- Vorrichtungen (25) zur thermischen Konditionierung des vernetzbaren Polymers während der Übertragung der Decke (13) auf den Auftragszylinder (12) gemäß Modalitäten, die dafür eingerichtet sind, die Viskosität dieses vernetzbaren Polymers auf ein Niveau abzusenken, das unterhalb der unter den Bedingungen des gezwungenen Abfließens gemessenen Viskosität liegt,
- Vorrichtungen zum Pressen des Metallbandes (1) gegen den Auftragszylinder (12), um eine teilweise Übertragung der Dicke der Decke (13) von diesem Auftragszylinder (12) auf eine Fläche des Metallbandes (1) durchzuführen, und
- Vorrichtungen (26) zum Zerteilen der Decke (13) in einen auf dem Auftragszylinder (12) verbleibenden Teil und einen auf die entsprechende Fläche des Metallbandes (1) übertragenen Teil zur Beschichtung dieser Fläche mit dem Film aus vemetzbarem Polymer und zum Erhalt einer Beschichtung mit homogener strukturierter Oberfläche.

15. Beschichtungsvorrichtung gemäß Anspruch 14, **dadurch gekennzeichnet, dass** die Vorrichtungen zum Pressen des Metallbandes (1) gegen den Auftragszylinder (12) von einem Tragzylinder (5) mit verformbarer oder nicht verformbarer Oberfläche gebildet sind.

16. Beschichtungsvorrichtung gemäß Anspruch 14, **dadurch gekennzeichnet, dass** die Vorrichtungen zum Pressen des Metallbandes (1) gegen den Auftragszylinder (12) von einem zweiten Auftragszylinder (30) mit verformbarer Oberfläche gebildet sind, der in Drehung in der der Ablaufrichtung des Bandes (1) entgegen gesetzten Richtung angetrieben wird, und dass sie Vorrichtungen (31) umfasst zur Ausbildung auf dem zweiten Auftragszylinder (30) und durch gezwungenes Abfließen bei einer höheren Temperatur als der Erweichungstemperatur des vernetzbaren Polymers einer Decke (32) aus dem vernetzbaren Polymer, welche im geschmolzenen Zustand eine größere Viskosität als 10 Pa.s unter den Bedingungen der Ausbildung dieser Decke (32) besitzt, und Vorrichtungen (33) zur thermischen Konditionierung des vernetzbaren Polymers während der Übertragung der Decke (32) auf den zweiten Auftragszylinder (30) gemäß Modalitäten, die dafür eingerichtet sind, die Viskosität dieses vernetzbaren Polymers auf ein Niveau abzusenken, das unterhalb der unter den Bedingungen des gezwungenen Abfließens gemessenen Viskosität liegt, wobei eine Übertragung der gesamten Dicke dieser Decke (32) auf die andere Seite des Metallbandes von dem zweiten Auftragszylinder (30) durchgeführt wird, um diese Seite mit einem Film (24) aus vernetzbarem Polymer zu beschichten und eine Beschichtung mit homogener Dicke und glatter Oberfläche zu erhalten.

17. Beschichtungsvorrichtung gemäß Anspruch 14, **dadurch gekennzeichnet, dass** die Vorrichtungen zum Pressen des Metallbandes (1) gegen den Auftragszylinder (12) von einem zweiten Auftragszylinder (40) mit verformbarer Oberfläche gebildet sind, der in Drehung in der gleichen Richtung wie die Ablaufrichtung des Bandes (1) angetrieben wird, und dass sie Vorrichtungen (41) umfasst zur Ausbildung auf dem zweiten Auftragszylinder (40) und durch gezwungenes Abfließen bei einer höheren Temperatur als der Erweichungstemperatur des vernetzbaren Polymers einer Decke (42) aus dem vernetzbaren Polymer, welche im geschmolzenen Zustand eine größere Viskosität als 10 Pa.s unter den Bedingungen der Ausbildung dieser Decke besitzt, Vorrichtungen (43) zur thermischen Konditionierung des vemetzbaren Polymers während der Übertragung der Decke (42) auf den zweiten Auftragszylinder (40) gemäß Modalitäten, die dafür eingerichtet sind, die Viskosität dieses vernetzbaren Polymers auf ein Niveau abzusenken, das unterhalb der unter den Bedingungen des gezwungenen Abfließens gemessenen Viskosität liegt, und Vorrichtungen (46) zum Zerteilen der Decke (42) in einen auf dem zweiten Auftragszylinder (40) verbleibenden Teil und einen auf die andere Seite des Metallbandes (1) übertragenen Teil zur Beschichtung dieser Fläche mit einem Film (44) aus vernetzbarem Polymer und zum Erhalt einer Beschichtung mit homogener strukturierter Oberfläche.

18. Beschichtungsvorrichtung gemäß irgendeinem der Ansprüche 14 bis 17, **dadurch gekennzeichnet, dass** der oder der jeweilige Film (20; 24; 44) aus vernetzbarem Polymer, der auf die Seite des Metallbandes (1) mittels des oder eines jeweiligen Auftragszylinders (12; 30; 40) aufgebracht wurde, aus einer monoschichtigen Decke (13; 32; 42) gebildet ist.

19. Beschichtungsvorrichtung gemäß Anspruch 17 oder 18, **dadurch gekennzeichnet, dass** der oder der jeweilige Film (20; 24; 44) aus vemetzbarem Polymer, der auf die entsprechende Seite des Metallbandes (1) mittels des oder eines jeweiligen Auftragszylinders (12; 30; 40) aufgebracht wurde, aus einer mehrschichtigen Decke (13; 32; 42) gebildet ist, die zumindest eine Primärschicht und eine Endfertigungsschicht aufweist.

20. Beschichtungsvorrichtung gemäß Anspruch 19, **dadurch gekennzeichnet, dass** die Endfertigungsschicht dicker ist als die Primärschicht.

21. Beschichtungsvorrichtung gemäß irgendeinem der Ansprüche 15 bis 17, **dadurch gekennzeichnet, dass** die Vorrichtungen zur Ausbildung der oder der jeweiligen Decke (13; 32; 42) durch gezwungenes Abfließen zumindest eine Extrudierdüse (11; 31; 41) aufweisen.

22. Beschichtungsvorrichtung gemäß Anspruch 14 oder 17, **dadurch gekennzeichnet, dass** sie Vorrichtungen zur Regelung der Temperatur des oder des jeweiligen Auftragszylinders (12; 40) aufweist, um die Dicke des auf die entsprechende Seite des Metallbandes übertragenen Teils der oder der jeweiligen Decke (13; 42) bezüglich des auf dem oder dem jeweiligen Zylinder (12; 40) verbleibenden Teils der Decke (13; 42) zu erhöhen oder zu verringern.

23. Beschichtungsvorrichtung gemäß irgendeinem der Ansprüche 14, 17 oder 22, **dadurch gekennzeichnet, dass** sie Vorrichtungen aufweist zur Einstellung der Tangentialgeschwindigkeit des oder des jeweiligen Auftragszylinders (12; 40) in einem Verhältnis zwischen 0,5 und zwei Mal die Ablaufgeschwindigkeit des Metallbandes (1), um die Dicke des auf die entsprechende Seite des Metallbandes (1) übertragenen Teils der oder der jeweiligen Decke (13; 42) bezüglich des auf dem oder dem jeweiligen Zylinder (12; 40) verbleibenden Teils der Decke (13; 42) zu erhöhen oder zu verringern.

24. Beschichtungsvorrichtung gemäß irgendeinem der Ansprüche 14, 17 oder 22, **dadurch gekennzeichnet, dass** die Vorrichtungen (26; 46) zum Zerteilen eine Ansaugdüse für die zwischen den beiden Teilen der Decke (13; 42) ausgebildeten Fäden aufweisen, oder sie von einer Warmluftblasdüse gebildet sind, um die Fäden auf den Auftragszylinder (12; 40) zu plattieren oder von einem Querfaden, um die Fäden zu zerreißen, wobei sich die Düsen oder der Faden über die gesamte Breite des Luftspalts zwischen dem oder dem jeweiligen Auftragszylinder (12; 40) und dem Metallband (1) erstrecken.

25. Beschichtungsvorrichtung gemäß irgendeinem der Ansprüche 14, 17, 22 oder 24, **dadurch gekennzeichnet, dass** das überschüssige vemetzbare Polymer unterhalb der Decke (13; 42) am Ausgang der Extrudierdüse (11; 41) wieder eingespritzt wird.

26. Beschichtungsvorrichtung gemäß irgendeinem der Ansprüche 14 bis 25, **dadurch gekennzeichnet, dass** die oder die jeweilige Decke (13; 32; 42) aus flüssigem vernetzbarem Polymer eine geringere Breite als die Breite des Metallbandes (1) aufweist, um nur einen Teil dieses Bandes (1) zu beschichten.

27. Beschichtungsvorrichtung gemäß irgendeinem der Ansprüche 14 bis 25, **dadurch gekennzeichnet, dass** die oder die jeweilige Decke (13; 32; 42) aus flüssigem vernetzbarem Polymer eine größere Breite als die Breite des Metallbandes (1) aufweist, um die Gesamtheit dieses Bandes (1) zu beschichten.

28. Beschichtungsvorrichtung gemäß irgendeinem der Ansprüche 14 bis 27, **dadurch gekennzeichnet, dass** sie Vorrichtungen (14) aufweist zum Entfernen des auf dem oder dem jeweiligen Auftragszylinder (12; 30; 40) angeordneten Überschusses an vernetzbarem Polymer.

29. Beschichtungsvorrichtung gemäß Anspruch 28, **dadurch gekennzeichnet, dass** die Entfernvorrichtungen von zumindest einem Abstreicher (14) im Kontakt mit dem oder dem jeweiligen entsprechenden Auftragszylinder (12; 30; 40) gebildet sind.

30. Beschichtungsvorrichtung gemäß irgendeinem der Ansprüche 14 bis 29, **dadurch gekennzeichnet, dass** die Vorrichtungen zur thermischen Konditionierung des vernetzbaren Polymers von einem Heizsystem des oder des jeweiligen Auftragszylinders (12; 30; 40) und/oder zumindest von einer Quelle (25; 33; 43) zum Aufbringen eines zusätzlichen Wärmeflusses auf die oder die jeweilige Decke (13; 32; 42) gebildet sind.

31. Beschichtungsvorrichtung gemäß Anspruch 24, **dadurch gekennzeichnet, dass** die Quelle (25; 33; 43) zum Aufbringen eines komplementären Wärmeflusses von Heißluftgeneratoren oder Infrarotlampen oder Mikrowellensystemen gebildet ist.
